# EUROPÄISCHE PATENTSCHRIFT

(11) **EP 1 046 724 B1**
(45) Veröffentlichungstag und Bekanntmachung des Hinweises auf die Patenterteilung: **12.10.2005**
(21) Anmeldenummer: 00890121.7
(22) Anmeldetag: 18.04.2000
(51) Int. Cl.: C22C 47/14, C22C 47/00

(54) **Metallmatrix -Faserverbundkörper und Verfahren zu dessen Herstellung**
Metal matrix fiber reinforced composite material and its preparation
Matériau composite à matrice métallique contenant des fibres et son procédé de préparation

(30) Priorität: 19.04.1999 AT 69699
(43) Veröffentlichungstag der Anmeldung: 25.10.2000
(73) Patentinhaber: Böhler-Uddeholm Aktiengesellschaft, 1030 Wien (AT)
(72) Erfinder: Degischer, Hans-Peter, Prof. Dr., 5020 Salzburg (AT); Danninger, Herbert, Prof. Dr., 1140 Wien (AT); Kriszt, Brigitte, Dr., 8605 Kapfenberg (AT); Ponemayr, Helmut, Dipl. Ing., 3340 Waidhofen/Ybbs (AT); Daxelmller, Manfred, Dipl. Ing., Waidhofen/Ybbs (AT); Pöckl, Gottfried, Dipl. Ing., 8605 Kapfenberg (AT); Consemüller, Knut, Dr., 4073 Wilhering (AT); Hribernik, Bruno, Dr,, 8600 Bruck/Mur (AT); Simancik, Frantisek, Dr., 851 01 Bratislavam (CZ); Izdinsky, Karol, Dr., 821 05 Bratislava (CZ)
(74) Vertreter: Wildhack, Helmut

(56) Entgegenhaltungen:
- GB-A- 1 521 599
- US-A- 5 400 505
- PATENT ABSTRACTS OF JAPAN vol. 015, no. 445 (C-0884), 13. November 1991 (1991-11-13) & JP 03 188244 A (SUMITOMO ELECTRIC IND LTD), 16. August 1991 (1991-08-16)

## Beschreibung

Die Erfindung betrifft einen metall-keramischen Werkstoff mit einer Matrix aus einem Schwermetall oder einer dergleichen Legierung, insbesondere aus einer Eisen-Nickel-Molybdän- oder Kobaltbasislegierung, und einer in dieser gleichmäßig verteilten aus Kurzfasern gebildeten keramischen Phase, deren Teilchen gegebenenfalls eine Oberflächenschicht tragen.

Weiters bezieht sich die Erfindung auf ein Verfahren zur Herstellung eines Werkstoffes der oben genannten Art.

Die stetigen Weiterentwicklungen im Maschinen- und Anlagenbau sowie insbesondere der Wunsch nach Werkzeugen mit verbesserten Gebrauchseigenschaften für eine spanende oder spanlose Formgebung von Materialien, auch bei erhöhten Temperaturen, begründen den Bedarf an Werkstoffen mit wesentlich verbesserten Eigenschaften bei Raumtemperatur und bei Temperaturen über 500°C sowie hoher Isotropie.

Im wesentlichen homogene Materialien können durch deren Zusammensetzung und Behandlung, insbesondere thermische oder thermomechanische Behandlung, den Anforderungen an diese angepaßt werden. Bei den üblichen derzeit in der Technik eingesetzten Metallen scheint jedoch das durch legierungs- und verarbeitungstechnische Maßnahmen erreichbare Eigenschaftsniveau und dergleichen Profil nicht mehr im hohen Maße eine Verbesserungsmöglichkeit zu beinhalten. Um dennoch besonders ausgeprägten Beanspruchungen an Teile Rechnung zu tragen, wurde eine Verwendung von heterogenen oder VerbundWerkstoffen vorgeschlagen und verwirklicht.

Verbundkörper bestehen im allgemeinen aus mindestens zwei Teilen, die unterschiedliche Eigenschaften besitzen und anforderungsgemäß miteinander vorzugsweise unlösbar verbunden sind. Die jeweiligen Teile übernehmen dabei jene Beanspruchungen, für welche diese besondere Eignung aufweisen.

Bauteile oder Werkzeuge weisen vielfach unter anderem eine besonders ausgeprägte Beanspruchungsart auf, wobei die mechanischen Beanspruchungen in den meisten Fällen richtungsabhängig bzw. gerichtet sind. Dies führt zumeist zu einer vorteilhaft gerichteten Ausführungsform von Verbundkörpern.

Der Begriff "faserverstärkter Verbundkörper " ist technisch allgemein bekannt und bezeichnet einen Gegenstand bestehend aus einer zumeist zähen Matrix, in welcher unlösbar hochfeste Fasern eingelagert sind.. Dieser Gegenstand besitzt konsequenterweise vorteilhaft gleichzeitig gute Zähigkeit sowie hohe Steifigkeit und Festigkeit in Faserrichtung.

Es ist bekannt, in metallischen Werkstoffen keramische Fasern einzulagern und damit Verbundwerkstoffe mit besonderem Eigenschaftsprofil zu erstellen. Das Fasermaterial kann aus Oxiden, Boriden, Nitriden, Karbiden und Mischformen derselben bestehen. Die keramischen Fasern besitzen, wie oben festgehalten, durchwegs eine hohe Temperaturbeständigkeit sowie Festigkeit und Steifigkeit, bewirken also eine sogenannte Armierung eines weniger festen, jedoch zähen Matrixmetalles. Eine entsprechend große Länge und ein dergleichen Anteil von Fasern scheinen für einen wirkungsvollen Einbau derselben in die Matrix und die vorteilhafte Ausbildung eines Eigenschaftssegmentes des Verbundwerkstoffes von wesentlicher Bedeutung zu sein.

Eine derartige Verstärkung des metallischen Werkstoffes durch hochfeste Fasern ist ausgeprägt meist nur in eine Richtung, nämlich der Faserrichtung, gegeben, was in nachteiliger Weise dessen allgemeine Verwendungsmöglichkeit einschränkt. Auch herstellungstechnisch können Schwierigkeiten bei einem Einbau von entsprechend langen Fasern gegeben sein.

Aus GB-A-1 521 599 ist ein Verbundwerkstoff aus Aluminium und Tonerdefasern bekannt. Der mittlere Durchmesser der Fasern gemäß der Beispiele beträgt jeweils 20 µm.

Aus JP-A-03 188 244 ist ein Werkstoff bekannt, welcher aus einer Hartphase aus TiN mit kurzen Fasern, welche einen Durchmesser von 0,01 bis 0,1 µm besitzen, und einer Bindephase aus legiertem Stahl besteht.

Es ist nun Aufgabe der Erfindung, den Mangel einer Richtungsabhängigkeit der mechanischen Eigenschaften von mit keramischen Fasern bewehrten Werkstoffen zu beseitigen und dessen weitgehende Isotropie zu erreichen. Weiters setzt sich die Erfindung zum Ziel, ein Verfahren zur Herstellung von metall-keramischen Werkstoffen zu schaffen, mit welchen besonders vorteilhafte Gebrauchseigenschaften von Formen und von auf Verschleiß beanspruchten Werkzeugen erreicht werden.

Die gestellte Aufgabe wird bei einem gattungsgemäßen Gegenstand erfindungsgemäß dadurch gelöst, daß die keramischen Kurzfasern einen Durchmesser von 0,5 bis 14,5 µm besitzen und eine Faserlänge von mindestens dem 5-fachen höchstens jedoch dem 15-fachen, des Faserdurchmessers aufweisen.

Die mit der Erfindung erreichten Vorteile sind im wesentlichen in einer Isotropie des Werkstoffes bei wesentlich verbesserten mechanischen Eigenschaften wie hohe Festigkeit und Zähigkeit sowie Temperaturwechselbeständigkeit zu sehen. Für die Fachwelt vollkommen überraschend war, daß Kurzfasem in einer Schwermetallmatrix eine sprunghafte und ausgeprägte Verbesserung der mechanischen Eigenschaften bewirken können und daß diese in alle Richtungen gegeben ist. Erreicht die Faserlänge einen Wert von geringer als das 5-fache des Durchmessers, so ist im wesentlichen keine Verfestigung des Werkstoffes erzielbar, ein Übergang zu einer Dispersionsverfestigung des Materiales, welche bei gleicher Konzentration der Keramikteilchen deutlich geringer ist, erfolgt erst bei einer Teilchengröße im Bereich von 1x 10⁻¹ µm. Größere Längen als das 15-fache des Faserdurchmessers fördern die Anisotropie des Verbundwerkstoffes mit einem Brechen der Fasern in benachbarten Bereichen bei einer Hochkompaktierung.

Von besonderem Vorteil im Hinblick auf eine im wesentlichen umfassende Isotropie ist, wenn die Faserlänge im Matrixmaterial höchstens das 12-fache des Faserdurchmessers beträgt. Dies gründet sich nach Fachmeinung darauf, daß der Mischvorgang auch bei jeweils hohen Anteilen der Komponenten leicht ausführbar ist und daß bei einer Fasereinbringung in die Matrix eine Ausrichtung derselben nicht erfolgt.

Wenn, wie gefunden wurde, die Fasern einen Durchmesser im Bereich von 0,5 bis 14,5 µm besitzen, ist deren Verstärkungswirkung besonders günstig und der Verbundwerkstoff wirtschaftlich erstellbar. Fasern mit einem Durchmesser von unter 0,5 µm können in hohen Anteilen zwar hoch effizient sein, eine homogene Einbringung in die Matrix erfordert jedoch einen erheblichen Aufwand. Demgegenüber sind Fasern mit einer Stärke von größer als 14,5 µm einer erhöhten Bruchgefahr bei einer Werkstoffherstellung ausgesetzt.

Höchste Werkstoffqualität wird bei einem Faserdurchmesser von 0,7 bis 9,5 µm erreicht.

Erfindungsgemäß ist es wichtig, daß der Faseranteil des Werkstoffes 5 bis 69 Vol. -% beträgt. Mit Konzentrationen unter 5 Vol.-% ist keine deutliche und günstige Beeinflussung der Materialeigenschaften erreichbar. Über 5 Vol.-% ist mit steigendem Kurzfaseranteil eine Erhöhung der Festigkeit, insbesondere Warmfestigkeit, und des Verschleißwiderstandes des Verbundwerkstoffes gegeben. Von besonderer Bedeutung sind die dabei gleichzeitig erreichte verbesserte thermische Stabilität bzw.verringerte Kriecherscheinungen bei Heißbedingungen sowie eine hohe thermomechanische Ermüdungsbeständigkeit des Werkstoffes. Durch größeren Kurzfaseranteile werden weiters ein steigender Elastizitätsmodul des Materials und eine Verringerung der Temperaturleitfähigkeit bewirkt, wobei letzteres bei der thermischen Vergütung des Matrixmetalles zu berücksichtigen ist.

Umfangreiche Versuche haben gezeigt, daß die Kurzfasern, welche einen im Vergleich mit der Matrix unterschiedlichen Ausdehnungskoeffizienten aufweisen, eine allseitige Verspannung im Gefüge verursachen und insbesondere bei erhöhten Temperaturen eine Stützwirkung besitzen, was zu höheren Festigkeitswerten des Materiales führt. Weil nun die Fasern weiters eine hohe Härte haben, werden auch mit steigendem Anteil die Verschleißfestigkeitswerte angehoben.

Besonders ausgeprägt ist diese Verbesserung der Verschleißfestigkeit bei Vermeidung von Materialriefen, wie gefunden wurde, durch die allseitige Ausrichtung der Kurzfasern in der Matrix und die Isotropie des Werkstoffes.

Weil nun das Fasermaterial durchwegs eine hohe Schmelz- oder Erweichungstemperatur und weitgehend temperaturunabhängige E-Moduli sowie Festigkeitswerte besitzt, werden bei höheren Konzentrationen desselben in der Matrix die Eigenschaften des Verbundwerkstoffes insbesondere bei Heißbedingungen angehoben.

Für Wechselbelastungen, zum Beispiel bei Preßformen im Langzeitbetrieb, ist es erheblich, daß die Kurzfasem in homogener allseits gerichteter Verteilung in der Legierungsmatrix die Ermüdungsbeständigkeit des Materiales wesentlich anheben und die Rißinitiation sowie den dergleichen Fortschritt im Hinblick auf Dauerbrüche entscheidend mindern.

Dem Fachmann ist geläufig, daß Maßnahmen zur Beeinflussung von Werkstoffeigenschaften nicht für alle Eigenschaftsmerkmale in gleicher Weise vorteilhaft sein können, sondern daß für gegebene Beanspruchungsbedingungen das Eigenschaftsprofil des Teiles oder Werkzeuges Bedeutung besitzt.

Wenn der Werkstoff erfindungsgemäß für eine Vewendung in unverformtem Zustand vorgesehen ist und einen Faseranteil von größer als 20 Vol.-%, vorzugsweise von größer als 30 Vol.-% aufweist, können daraus in günstiger Weise Teile für hohe abrasive Belastungen gefertigt werden. Demgegenüber kann für zumindest teilweise spanlos verformte bzw. geformte Komponenten eine Warmverformung gegebenenfalls durch Preßschmieden, vorzugsweise mit einer Verkleinerung der Querschnittsfläche um mindestens 20%, vorgesehen sein, wobei der Verbundkörper einen Faseranteil von höchstens 30 Vol.-%, vorzugsweise von geringer als 20 Vol.-%, besitzt.

Bei höheren Verformungsgraden wird zwar ein Auftreten von Anisotropie beobachtet, es war jedoch überraschend, daß diese, wahrscheinlich der geringen Faserlänge im Werkstoff wegen, vergleichsweise gering ist. Höhere Fasergehalte als 20 Vol.-% bewirken eine Verschlechterung der Warmverformbarkeit des Materiales.

Für hohe Temperaturen und oder oftmaligen Temperaturwechsel bei bedeutenden mechanischen Belastungen des Teiles ist es vorteilhaft, wenn der Matrixwerkstoff des Verbundwerkstoffes aus einer Eisen-Nickel- Molybdän- oder Kobaltbasislegierung mit hoher Warmfestigkeit, insbesondere aus einer Legierung mit einem Festigkeitsabfall bei einer Temperatur von über 600 °C, insbesondere über 615°C, gebildet ist.

Wenn weiters der Matrixwerkstoff aus Kupfer oder einer Kupferlegierung besteht, können trotz hoher Faseranteile und dergleichen mechanischer Kennwerte noch beachtliche Wärme- und elektrische Leitfähigkeitseigenschaften des Materiales erreicht werden.

Insbesondere im Hinblick auf eine Isotropie ist es günstig, wenn der Werkstoff durch heißisostatisches Pressen (HIP-Verfahren) einer homogenen Mischung aus keramischen Fasern aus Matrix-Metallpulver mit einer Korngröße von 15 bis 200 µm, vorzugsweise von kleiner als 50 µm, und gegebenenfalls von Karbiden mit einer Korngröße von kleiner als 25 µm erstellt ist.

Das weitere Ziel der Erfindung, ein Verfahren zur Herstellung von metall-keramischen Werkstoffen zu schaffen, wird erfindungsgemäß dadurch erreicht, daß die keramischen Kurzfasern mit einem Durchmesser zwischen 0,5 und 14,5 µm und mit einer Faserlänge von mindestens dem 5-fachen, höchstens jedoch dem 15-fachen des Faserdurchmessers erstellt und mit einem oder mehreren letztlich die Matrix bildenden Metallpulver mit einer Korngröße zwischen 15 und 200 µm und gegebenenfalls mit einem Hartstoffpulver homogen gemischt und allseits gerichtet verteilt werden, worauf die derart erstellte Mischung gesintert wird.

Die erfindungsgemäßen Verfahrensvorteile sind insbesondere darin zu sehen, daß die Mischbarkeit der Bestandteile derart verbessert ist, daß eine homogene Verteilung der Kurzfasem mit geringerem Zeitaufwand erreicht werden kann. Weiters ist eine allseitige Ausrichtung der Kurzfasem und somit eine Schaffung guter Voraussetzungen für eine Herstellung von isotropem Material auf einfache Weise möglich, wobei geringere Korngrößen der Pulver sich vorteilhaft auswirken können. Durch die geringe Faserlänge kann auch eine hohe Dichte der Mischung bei Vibrationseinwirkung, eine sogenannte hohe Klopfdichte, in der Kapsel vor dem Sintern erreicht werden. Beim Sintern selbst sind jedoch geringfügig verlängerte Sinterzeiten anzuwenden, weil höhere Faseranteile die Temperaturleitung der Mischung erniedrigt.

Eine besonders hohe Güte des Verbundwerkstoffes ist erreichbar, wenn Kurzfasem mit einem Durchmesser zwischen 0,5 und 14,5 µm, vorzugsweise von 0,7 bis 9,5 µm, und einer Faserlänge von vorzugsweise höchstens dem 12-fachen des Durchmessers erstellt und mit dem letzlich die Matrix bildenden Metallpulver, welches vorzugsweise eine Korngröße von kleiner als 50 µm aufweist, gemischt und gesintert werden.

Wenn bei der Herstellung der metall-keramischen Körper als Metallpulver ein solches aus Werkzeugstahl, vorzugsweise aus Schnellstahl, verwendet wird, sind aus diesem hochwertige Werkzeuge mit gegenüber herkömmlichen Erzeugnissen überragenden Schnitt- und Verschleißfestigkeitseigenschaften herstellbar. Derartige Gütesteigerungen können auch bei spanlos formenden Werkzeugen erreicht werden.

Um eine Oberflächenbeeinflussung der Fasern weitgehend auszuschalten und eine hervorragende Einbindung der Kurzfasem zu erreichen, aber auch um die Festigkeit der Matrix zu erhöhen, kann es von Vorteil sein, wenn die Pulverkörner vor oder während des Sinterns oberflächlich mit Stickstoff legiert bzw. aufgestickt werden. Durch Beimischen von Titan oder dergleichen Metallpulver in geringen Mengen kann der Fasereinbau gefördert werden.

Wenn weiters in günstiger Weise das Mischen der Kurzfasem mit dem(den) Metallpulver(n) und/oder ein Befüllen eines Behälters bzw. ein Kapseln für ein nachfolgendes Sintern unter Stickstoffatmosphäre durchgeführt wird(werden), so ist ein weitgehend porenfreies Sintern begünstigt. Der zwischen den Fasern und den Metallpulverkörnern im Rohling eingeschlossene Stickstoff steht, wie gefunden wurde, bei der Erwärmung auf Sintertemperatur in Wechselwirkung mit den nichtmetallischen und metallischen Elementen und wird letztlich in der metallischen Matrix gelöst, was einerseits die Sinterdichte fördert und andererseits Vorteile bei der Fasereinbettung erbringt. Dabei kann der Zeitaufwand weiter gesenkt werden, wenn das Sintern der Mischung unter Druckeinwirkung erfolgt.

In Weiterbildung des Verfahrens zur Herstellung von Verbundkörpern wurde gefunden, daß sowohl die Produktgüte als auch die Wirtschaftlichkeit verbessert sind, wenn das Sintern der Mischung unter allseitiger Druckbeaufschlagung bzw. durch heißisostatisches Pressen erfolgt.

Hochharte und- feste metall-keramische Werkstoffe mit wesentlich größerer Härte, insbesondere Warmhärte, als Schnellstahl, jedoch mit geringerer Härte als Hartmetall, die allerdings nicht warmverformbar sind, können beispielsweise als verschleißfeste Werkzeugteile vorteilhaft wirtschaftlich verwendet werden, wenn der Sinterkörper mit einem Kurzfaseranteil von größer als 20 Vol.-%, vorzugsweise von größer als 30 Vol.-% hergestellt und durch spanabhebende Bearbeitung, zum Beispiel Schleifen, endgeformt wird.

Sollte jedoch ein Werkzeug oder ein Teil, zum Beispiel Verschleißteil, zumindest teilweise durch plastische Formgebung hergestellt werden, so erscheint es vorteilhaft, wenn der Sinterkörper mit einem Kurzfaseranteil von höchstens 25 Vol.-%, vorzugsweise von höchstens 20 Vol.-%, hergestellt und einer Warmformgebung unterworfen wird.

In eingehenden praktischen Untersuchungen unter härtesten Bedingungen und Beanspruchungen wurde gefunden, daß eine Verwendung eines metall-keramischen Werkstoffes zur Schaffung von Druckgußformen sowie für Hochleistungskunststofformen, Strangpreßwerkzeugen und dergleichen auch bei extremer Wärmeeinwirkung und bei Kaltarbeitswerkzeugen wie Fließstempel, Matrizen und dergleichen mit hoher Verschleiß- und Druckbeanspruchung und für spanabhebende Werkzeuge hervorragende Leistungssteigerungen mit hoher Wirtschaftlichkeit erbringt.

## Patentansprüche

1. Metall-keramischer Werkstoff mit einer Matrix aus einem Schwermetall oder einer derartigen Legierung, insbesondere aus einer Eisen-Nickel-Molybdän- oder Kobalt - Basislegierung, und einer in dieser gleichmäßig verteilten aus Kurzfasern gebildeten keramischen Phase, **dadurch gekennzeichnet, daß** die keramischen Kurzfasem einen Durchmesser von 0,5 bis 14,5 µm besitzen und eine Faserlänge von mindestens dem 5-fachen, höchstens jedoch dem 15-fachen, des Faserdurchmessers aufweisen.

2. Werkstoff nach Anspruch 1, **dadurch gekennzeichnet, daß** die Faserlänge höchstens das 10 -fache des Faserdurchmessers beträgt.

3. Werkstoff nach einem der Ansprüche 1 oder 2, **dadurch gekennzeichnet, daß** der Faserdurchmesser 0,7 bis 9,5 µm beträgt.

4. Werkstoff nach einem der Ansprüche 1 bis 3, **dadurch gekennzeichnet, daß** der Faseranteil 5 bis 69 Vol.-% beträgt.

5. Werkstoff nach einem der Ansprüche 1 bis 4, **dadurch gekennzeichnet, daß** dieser für eine Verwendung im unverformten Zustand vorgesehen ist und einen Faseranteil von größer als 20 Vol.-%, vorzugweise von größer als 30 Vol.-%, aufweist.

6. Werkstoff nach einem der Ansprüche 1 bis 5, **dadurch gekennzeichnet, daß** die Kurzfasem eine Oberflächenschicht tragen.

7. Werkstoff nach einem der Ansprüche 1 bis 5, **dadurch gekennzeichnet, daß** dieser warmverformt ist, vorzugsweise eine Warmverformung mit einer Verkleinerung der Querschnittsfläche um mindestens 20% aufweist, und einen Faseranteil von höchstens 30 Vol. -%, vorzugsweise von geringer als 20 Vol.-% besitzt.

8. Werkstoff nach einem der Ansprüche 1 bis 7, **dadurch gekennzeichnet, daß** der Matrixwerkstoff aus einer Eisen-Nickel-Molybdän- oder Kobaltbasislegierung mit hoher Warmfestigkeit, insbesondere mit einer Legierung mit einem Festigkeitsabfall über 600°C, insbesondere über 615°C, gebildet ist.

9. Werkstoff nach einem der Ansprüche 1 bis 7, **dadurch gekennzeichnet, daß** der Matrixwerkstoff aus Kupfer oder einer Kupferlegierung besteht.

10. Werkstoff nach einem der Ansprüche 1 bis 9, **dadurch gekennzeichnet, daß** dieser durch heißisostatisches Pressen (HIP-Verfahren) einer homogenen Mischung aus keramischen Fasern aus Matrix-Metallpulver mit einer Korngröße von 15 bis 200 µm, vorzugsweise von kleiner als 50 µm, und gegebenenfalls von Karbiden mit einer Korngröße von kleiner als 25 µm erstellt ist.

11. Verfahren zur Herstellung von metall-keramischen Werkstoffen mit einer Matrix aus einem Schwermetall oder einer derartigen Legierung, insbesondere aus einer Eisen-Nickel-Molybdän- oder Kobaltbasislegierung und einer in dieser gleichmäßig verteilten aus Kurzfasern gebildeten keramischen Phase, insbesondere Verfahren zur Herstellung von Gegenständen gemäß den vorgeordneten Ansprüchen, **dadurch gekennzeichnet, daß** die keramischen Kurzfasem mit einem Durchmesser zwischen 0,5 und 14,5 µm und mit einer Faserlänge von mindestens dem 5-fachen, höchstens jedoch dem 15-fachen des Faserdurchmessers erstellt und mit einem oder mehreren letztlich die Matrix bildenden Metallpulver mit einer Korngröße zwischen 15 und 200 µm und gegebenenfalls mit einem Hartstoffpulver homogen gemischt und allseits gerichtet verteilt werden, worauf die derart erstellte Mischung gesintert wird.

12. Verfahren nach Anspruch 11, **dadurch gekennzeichnet, daß** Kurzfasem mit einem Durchmesser von 0,7 bis 9,5 µm und einer Faserlänge von vorzugsweise höchstens dem 12-fachen des Durchmessers erstellt und mit dem letztlich die Matrix bildenden Metallpulver, welches vorzugsweise eine Korngröße von kleiner als 50 µm aufweist, gemischt werden.

13. Verfahren nach Anspruch 11 oder 12, **dadurch gekennzeichnet, daß** als Metallpulver ein solches aus Werkzeugstahl, vorzugsweise aus Schnellarbeitsstahl, verwendet wird.

14. Verfahren nach einem der Ansprüche 11 bis 13, **dadurch gekennzeichnet, daß** die Pulverkörner des Metallpulvers vor oder während des Sinterns oberflächlich mit Stickstoff legiert bzw. aufgestickt werden.

15. Verfahren nach einem der Ansprüche 11 bis 14, **dadurch gekennzeichnet, daß** das Mischen der Kurzfasern mit dem(den) Metallpulver(n) und/oder ein Befüllen eines Behälters bzw. Einkapseln für ein Sintern unter Stickstoffatmosphäre durchgeführt wird (werden).

16. Verfahren nach einem der Ansprüche 11 bis 15, **dadurch gekennzeichnet, daß** das Sintern der Mischung unter Druckeinwirkung erfolgt.

17. Verfahren nach einem der Ansprüche 11 bis 15, **dadurch gekennzeichnet, daß** das Sintern der Mischung unter allseitiger Druckbeaufschlagung bzw. durch heißisostatisches Pressen erfolgt.

18. Verfahren nach einem der Ansprüche 11 bis 17, **dadurch gekennzeichnet, daß** der Sinterkörper mit einem Kurzfaseranteil von größer als 20 Vol.-%, vorzugsweise von größer als 30 Vol.-% hergestellt und durch spanabhebende Bearbeitung, zum Beispiel Schleifen, endgeformt wird.

19. Verfahren nach einem der Ansprüche 11 bis 17, **dadurch gekennzeichnet, daß** der Sinterkörper mit einem Kurzfaseranteil von höchstens 25 Vol.-%, vorzugsweise von höchstens 20 Vol. -%, hergestellt und einer Warmverformung unterworfen wird.

20. Verfahren nach einem der Ansprüche 11 bis 19, **dadurch gekennzeichnet, daß** Kurzfasern, die eine Oberflächenschicht tragen, verwendet werden.

21. Verwendung eines metall- keramischen Werkstoffes gemäß den Ansprüchen 1 - 10, hergestellt nach einem Verfahren gemäß den Ansprüchen 11 bis 20 zur Schaffung von Druckgießformen sowie für Hochleistungskunststofformen, auch bei extremer Wärmeeinwirkung.

## Claims

1. Metal-ceramic material having a matrix of a heavy metal or an alloy of such, in particular of an iron/nickel/molybdenum or cobalt-based alloy, and a ceramic phase formed from short fibres which is uniformly distributed in this, **characterized in that** the ceramic short fibres have a diameter of from 0.5 to 14.5 µm and a fibre length of at least 5 times, but not more than 15 times, the fibre diameter.

2. Material according to claim 1, **characterized in that** the fibre length is not more than 10 times the fibre diameter.

3. Material according to one of claims 1 or 2, **characterized in that** the fibre diameter is 0.7 to 9.5 µm.

4. Material according to one of claims 1 to 3, **characterized in that** the fibre content is 5 to 69 vol.%.

5. Material according to one of claims 1 to 4, **characterized in that** this is envisaged for a use in the non-formed state and has a fibre content of greater than 20 vol.%, preferably of greater than 30 vol.%.

6. Material according to one of claims 1 to 5, **characterized in that** the short fibres carry a surface layer.

7. Material according to one of claims 1 to 5, **characterized in that** this is hot-formed, preferably has been hot-formed with a reduction in the cross-section area by at least 20 %, and has a fibre content of not more than 30 vol.%, preferably of less than 20 vol.%.

8. Material according to one of claims 1 to 7, **characterized in that** the matrix material is formed from an iron/nickel/molybdenum or cobalt-based alloy of high heat resistance, in particular with an alloy having a drop in strength above 600 °C, in particular above 615 °C.

9. Material according to one of claims 1 to 7, **characterized in that** the matrix material is made of copper or a copper alloy.

10. Material according to one of claims 1 to 9, **characterized in that** this is produced by hot isostatic pressing (HIP process) of a homogeneous mixture of ceramic fibres and of matrix metal powder having a particle size of 15 to 200 µm, preferably of less than 50 µm, and optionally of carbides having a particle size of less than 25 µm.

11. Process for the production of metal-ceramic materials having a matrix of a heavy metal or an alloy of such, in particular of an iron/nickel/molybdenum or cobalt-based alloy, and a ceramic phase formed from short fibres which is uniformly distributed in this, in particular process for the production of objects according to the preceding claims, **characterized in that** the ceramic short fibres are produced with a diameter of between 0.5 and 14.5 µm and with a fibre length of at least 5 times, but not more than 15 times, the fibre diameter and are mixed homogeneously and distributed in all directions with one or more metal powders which finally form the matrix and have a particle size of between 15 and 200 µm and optionally with a hard material powder, after which the mixture produced in this way is sintered.

12. Process according to claim 11, **characterized in that** short fibres having a diameter of from 0.7 to 9.5 µm and a fibre length of preferably not more than 12 times the diameter are produced and are mixed with the metal powder which finally forms the matrix and which preferably has a particle size of less than 50 µm.

13. Process according to claim 11 or 12, **characterized in that** the metal powder used is one of tool steel, preferably of high-speed steel.

14. Process according to one of claims 11 to 13, **characterized in that** the powder grains of the metal powder are superficially alloyed or nitrided with nitrogen before or during the sintering.

15. Process according to one of claims 11 to 14, **characterized in that** the mixing of the short fibres with the metal powder(s) and/or a filling of a container or encapsulation for sintering is (are) carried out under a nitrogen atmosphere.

16. Process according to one of claims 11 to 15, **characterized in that** the sintering of the mixture is carried out under the action of pressure.

17. Process according to one of claims 11 to 15, **characterized in that** the sintering of the mixture is carried out under a pressure exerted on all sides or by hot isostatic pressing.

18. Process according to one of claims 11 to 17, **characterized in that** the sintered body is produced with a short fibre content of greater than 20 vol.%, preferably of greater than 30 vol.%, and is finally formed by machining down, for example grinding.

19. Process according to one of claims 11 to 17, **characterized in that** the sintered body is produced with a short fibre content of not more than 25 vol.%, preferably of not more than 20 vol.%, and is subjected to hot forming.

20. Process according to one of claims 11 to 19, **characterized in that** short fibres which carry a surface layer are used.

21. Use of a metal-ceramic material according to claims 1 - 10, produced by a process according to claims 11 to 20, for creating die-cast assemblies and for heavy duty plastics moulds, including under extreme exposure to heat.

## Revendications

1. Matériau métallo-céramique comprenant une matrice en métal lourd ou en alliage de même type, notamment en alliage à base de fer-nickel-molybdène ou cobalt, et une phase céramique composée de fibres courtes et uniformément répartie dans ladite matrice, **caractérisé en ce que** les fibres céramiques courtes ont un diamètre de 0,5 à 14,5 µm et une longueur d'au moins 5 fois, mais au maximum 15 fois, le diamètre des fibres.

2. Matériau selon la revendication 1, **caractérisé en ce que** la longueur des fibres est égale au maximum à 10 fois leur diamètre.

3. Matériau selon la revendication 1 ou la revendication 2, **caractérisé en ce que** les fibres ont un diamètre de 0,7 à 9,5 µm.

4. Matériau selon l'une quelconque des revendications 1 à 3, **caractérisé en ce que** la teneur en fibres est de 5 à 69 % vol.

5. Matériau selon l'une quelconque des revendications 1 à 4, **caractérisé en ce qu'**il est destiné à une utilisation à l'état non déformé et présente une teneur en fibres supérieure à 20 % wol., de préférence supérieure à 30 % vol.

6. Matériau selon l'une quelconque des revendications 1 à 5, **caractérisé en ce que** les fibres courtes portent une couche superficielle.

7. Matériau selon l'une quelconque des revendications 1 à 5, **caractérisé en ce qu'**il est déformé à chaud, présente de préférence une déformation à chaud avec réduction d'au moins 20 % de la superficie de la section transversale et a une teneur en fibres de 30 % vol. au maximum, de préférence inférieure à 20 % vol.

8. Matériau selon l'une quelconque des revendications 1 à 7, **caractérisé en ce que** le matériau de la matrice est composé d'un alliage à base de fer-nickel-molybdène ou cobalt hautement résistant à la chaleur, notamment un alliage dont la perte de résistance se situe au-delà de 600 ° C, notamment au-delà de 615 °C.

9. Matériau selon l'une quelconque des revendications 1 à 7, **caractérisé en ce que** le matériau de la matrice se compose de cuivre ou d'un alliage de cuivre.

10. Matériau selon l'une quelconque des revendications 1 à 9, **caractérisé en ce qu'**il est produit par compression isostatique à chaud (Procédé CIC ou HIP) d'un mélange homogène de fibres céramiques et de poudre de métal matricielle d'une grosseur de grain de 15 à 200 µm, de préférence inférieure à 50 µm, et éventuellement de carbures d'une grosseur de grain inférieure à 25 µm.

11. Procédé de préparation de matériaux métallo-céramiques comprenant une matrice en métal lourd ou en alliage de même type, notamment en alliage à base de fer-nickel-molybdène ou cobalt, et une phase céramique composée de fibres courtes et uniformément répartie dans ladite matrice, notamment procédé de fabrication d'objets selon les revendications précédentes, **caractérisé en ce que** les fibres céramiques courtes sont réalisées avec un diamètre compris entre 0,5 et 14,5 µm et une longueur d'au moins 5 fois, mais au maximum 15 fois, le diamètre des fibres, sont mélangées de manière homogène avec une ou plusieurs poudre(s) de métal formant finalement la matrice, poudre(s) dont la grosseur de grain est comprise entre 15 et 200 µm, et éventuellement avec une poudre d'une substance dure et sont réparties avec une orientation polydirectionnelle, à la suite de quoi le mélange ainsi obtenu est fritté.

12. Procédé selon la revendication 11, **caractérisé en ce que** des fibres courtes sont réalisées avec un diamètre de 0,7 à 9,5 µm et une longueur de préférence égale au maximum à 12 fois leur diamètre et sont mélangées à la poudre de métal formant finalement la matrice, ladite poudre de métal ayant de préférence une grosseur de grain inférieure à 50 µm.

13. Procédé selon la revendication 11 ou la revendication 12, **caractérisé en ce qu'**on utilise comme poudre de métal une poudre d'acier à outils, de préférence une poudre d'acier rapide.

14. Procédé selon l'une quelconque des revendications 11 à 13, **caractérisé en ce que** les grains de la poudre métallique sont superficiellement alliés à l'azote ou nitrurés, avant ou pendant le frittage.

15. Procédé selon l'une quelconque des revendications 11 à 14, **caractérisé en ce que** le mélangeage des fibres courtes avec la ou les poudre(s) de métal et/ou un remplissage d'un container ou encapsulation en vue d'un frittage est(sont) effectué(s) sous atmosphère d'azote.

16. Procédé selon l'une quelconque des revendications 11 à 15, **caractérisé en ce que** le frittage du mélangé s'effectue sous pression.

17. Procédé selon l'une quelconque des revendications 11 à 15, **caractérisé en ce que** le frittage du mélange se fait sous application d'une pression polydirectionnelle ou par compression isostatique à chaud.

18. Procédé selon l'une quelconque des revendications 11 à 17, **caractérisé en ce que** le comprimé fritté est préparé avec une teneur en fibres courtes supérieure à 20 % vol., de préférence supérieure à 30 % vol., et est fini par usinage par enlèvement de copeaux, par exemple par rectification.

19. Procédé selon l'une quelconque des revendications 11 à 17, **caractérisé en ce que** le comprimé fritté est préparé avec une teneur en fibres courtes de 25 % vol. au maximum, de préférence de 20 % vol. au maximum, et est soumis à une déformation à chaud.

20. Procédé selon l'une quelconque des revendications 11 à 19, **caractérisé en ce qu'**on utilise des fibres courtes qui portent une couche superficielle.

21. Utilisation d'un matériau métallo-céramique selon les revendications 1 à 10, préparé suivant un procédé selon les revendications 11 à 20, pour créer des moules pour moulage sous pression ainsi que pour des moulés pour plastique à haute performance, même à des températures extrêmes.
